# EUROPÄISCHE PATENTSCHRIFT

(11) **EP 1 704 304 B1**
(45) Veröffentlichungstag und Bekanntmachung des Hinweises auf die Patenterteilung: **07.01.2009**
(21) Anmeldenummer: 05776034.0
(22) Anmeldetag: 17.08.2005
(51) Int. Cl.: F01D 17/16, F02C 6/12, F02B 37/24

(54) **SCHAUFELLAGERRING EINES TURBOLADERS EINES KRAFTFAHRZEUG-VERBRENNUNGSMOTORS**
BLADE MOUNTING RING FOR A TURBOCHARGER ON AN INTERNAL COMBUSTION ENGINE
BAGUE DE GUIDAGE D'AUBES D'UN TURBOCOMPRESSEUR D'UN MOTEUR A COMBUSTION INTERNE DE VEHICULE AUTOMOBILE

(30) Priorität: 24.12.2004 DE 102004062564
(43) Veröffentlichungstag der Anmeldung: 27.09.2006
(73) Patentinhaber: MAHLE Ventiltrieb GmbH, 70376 Stuttgart (DE)
(72) Erfinder: RUCH, Roland, 79650 Schopfheim (DE); STEINERT, Lutz, 79650 Schopfheim (DE); WINTRICH, Klaus, 79650 Schopfheim (DE)
(74) Vertreter: Bongen, Renaud & Partner
(86) Internationale Anmeldenummer: PCT/DE2005/001449
(87) Internationale Veröffentlichungsnummer: WO 2006/066520

(56) Entgegenhaltungen:
- EP-A- 1 396 620
- EP-A- 1 396 621
- PATENT ABSTRACTS OF JAPAN Bd. 2003, Nr. 03, 5. Mai 2003 (2003-05-05) & JP 2002 332857 A (SOGI KOGYO KK), 22. November 2002 (2002-11-22)

## Beschreibung

Die Erfindung betrifft einen Schaufellagerring eines Turboladers mit in dem Schaufellagerring verstellbaren Turbinenschaufeln nach dem Oberbegriff des Patentanspruchs 1.

Bei modernen Hochleistungsmotoren werden an einen dauerhaft funktionsfähigen Schaufellagerring, wie er beispielsweise als Bauteil 38 bei einem Turbolader nach US 4,643,640 eingesetzt ist, äußerst hohe Materialanforderungen gestellt. Ein entsprechend geeignetes Material muss einen ausreichenden Kriechwiderstand, eine hohe Maßstabilität, durch die ein thermischer Verzug auch bei hohen Temperaturen an dem Schaufellagerring vermieden wird, eine hohe Verschleißfestigkeit sowie eine ausreichende Oxidationsbeständigkeit besitzen. Falls es zu Verzug, Kriechen oder einer starken Oxidation eines gattungsgemäßen Schaufellagerringes kommt, so kann dies zum Blockieren der Turbinen-Leitschaufeln führen, das heißt der Turboladerquerschnitt kann nicht mehr an den Fahrzustand des Motors durch eine Leitschaufelverstellung angepasst werden.

Als Schaufellagerringe werden bisher hauptsächlich ferritische Werkstoffe, die einen hohen Anteil an Chrom und Chromkarbiden enthalten, eingesetzt. Bei thermisch höher belasteten Schaufellagerringen werden austenitische Materialien, die Chromkarbide enthalten, verwendet. Eine derartige Legierung enthält beispielsweise folgende Anteile in jeweils Gewichtsprozent angegeben: C = 0,4 - 0,7, Cr = 18 - 21, Ni = 12 - 14, S = 0,2 - 0,4, Si = 1,8 - 2,2 mit Rest Eisen und unspezifizierten Legierungsbestandteilen bzw. Verunreinigungen bis zu 3 %. Eine solche Legierung wird nachfolgend als Legierung PL 23 bezeichnet.

EP 1396620 offenbart eine Turboladerauspuffanlage samt Schaufellagerring mit verbesserter Wärmebeständigkeit dank einer Legierung wobei die nichtmetallischen Legierungskomponenten nicht mehr als 0,1% - Gewicht betragen.

Die Erfindung beschäftigt sich mit dem Problem, gattungsgemäße Schaufellagerringe werkstoffmäßig für einen Einsatz bei extrem hohen Temperaturen funktionssicher auszulegen. Insbesondere wird ein hoher Kriechwiderstand und eine hohe Festigkeit bei Temperaturen von oberhalb 850° C angestrebt. Insbesondere bei derart hohen Temperaturen soll die Beweglichkeit der Turbinenschaufeln in dem gattungsgemäßen Schaufellagerring absolut sichergestellt sein.

Gelöst wird diese Aufgabe durch einen gattungsgemäßen Schaufellagerring mit einer Legierungszusammensetzung nach dem kennzeichnenden Merkmal des Anspruchs 1.

Besonders vorteilhafte Schaufellagerlegierungen sind Gegenstand der Unteransprüche, wobei sich die Legierungen nach den Ansprüchen 3 und 4 als eine besonders gute Lösung herausgestellt haben.

Die Erfindung beruht auf dem allgemeinen Gedanken, die bei leistungsgesteigerten Motoren an insbesondere die Kriechbeständigung und Festigkeit eines Schaufellagerringmaterials gestiegenen Anforderungen durch einen austenitischen Eisenwerkstoff mit einem eine feste Schmierstoffeigenschaft bewirkenden Schwefelanteil zu erfüllen, dem hochschmelzende Legierungselemente zugesetzt sind, wobei diese Legierungselemente einzeln oder bei einem Vorhandensein mehrerer dieser Elemente einen Gewichtsanteil zwischen mindestens einem Gewichtsprozent bis zu sechs Gewichtsprozenten einnehmen sollen.

Eine erfindungsgemäß erreichbare, erhöhte Kriechbeständigkeit des Schaufellagerringwerkstoffes bedingt bei höheren Temperaturen eine hohe Maßstabilität der Schaufellagerringe. Durch die Festschmierstoffwirkung, die von dem Schwefelanteil innerhalb der Legierung ausgeht, besteht eine gute Schmierung an insbesondere der Kontaktfläche zwischen dem Schaufellagerring und einer in diesem gelagerten Turbinenschaufel. Bei einem erfindungsgemäßen Materialeinsatz wird ein Blockieren der Turbinenschaufeln, das heißt der Leitschaufeln, bei hohen Temperaturen sicher vermieden.

In der Zeichnung sind einige Eigenschaftsdiagramme für erfindungsgemäße Schaufellagerringmaterialien angegeben. Die in den einzelnen Diagrammen angegebenen Kurven betreffen soweit sie mit A bezeichnet sind, einen Werkstoff nach Anspruch 3 und soweit sie mit B bezeichnet sind, einen Werkstoff nach Anspruch 4.

### Erläuterung zu den einzelnen Diagrammen

### Fig. 1a, 1b

Diese Diagramme zeigen das Kriechverhalten der Legierungen A und B bei einer stufenförmigen Belastung eine Probe in Schritten von 2 MPa, einer Haltedauer von 35 sec und bei einer Messung der Kriechrate in den letzten 5 sec der Haltedauer und zwar in Teil a für ein Kriechverhalten bei 700° C und in Teil b für ein Kriechverhalten bei 900° C.

### Fig. 2

In diesem Diagramm sind aufgetragen der Elastizitätsmodul E sowie der Schubmodul G der Legierungen A und B in Abhängigkeit der Temperatur.

### Fig. 3

Dieses Diagramm zeigt den thermischen Ausdehnungskoeffizienten der Legierungen A und B in Abhängigkeit der Temperatur.

### Fig. 4

Bei diesem Diagramm ist in der Ordinate die Warmhärte (in HV10) in Abhängigkeit der Temperatur bei den Legierungen A und B aufgetragen.

### Fig. 5

Auf der Ordinate ist die Härte (in HB 2,5/187,5) der Legierungen A und B nach einer Auslagerung von jeweils 2 Stunden und einer Luftabkühlung in Abhängigkeit der Temperatur gezeigt.

### Fig. 6

Diese Fig. enthält eine Tabelle in der für die Legierungen A und B jeweils bei Raumtemperatur angegeben sind Werte für p = Dichte, λ = Wärmeleitfähigkeit, Rₚ₀₂ = Dehngrenze, Rₘ = Zugfestigkeit, E = Elastizitätsmodul.

Alle in der Beschreibung und in den nachfolgenden Ansprüchen dargestellten Merkmale können sowohl einzeln als auch in beliebiger Form miteinander erfindungswesentlich sein.

## Patentansprüche

1. Schaufellagerring eines Turboladers mit variabler Turbinengeometrie und hierzu in dem Schaufellagerring verstellbaren Turbinenschaufeln eines Kraftfahrzeug-Verbrennungsmotors, bestehend aus einer austenitischen Eisenmatrix-Legierung
- mit einem zur Erzielung einer Feststoffschmierwirkung an seinen Lagerflächen ausreichenden Schwefelanteil und,
- mit einem Anteil von 1 bis 6 Gewichts-% eines oder mehrerer der Legierungselemente Wolfram (W), Cobald (Co), Niob (Nb), Rhenium (Re), Molybdän (Mo), Tantal (Ta), Vanadium (V), Hafnium (Hf), Yttrium (Y), Zirconium (Zr) und/oder vergleichbar hochschmelzender Legierungselemente,
und mit der folgenden Legierungszusammensetzung mit Angaben der einzelnen Legierungselemente jeweils in Gewichts-%
| | |
|---|---|
| C | = 0,4 - 0,6 |
| Cr | = 18 - 27 |
| Nb | = 1,4 - 1,8 |
| Ni | = 12 - 22 |
| S | = 0,2 - 0,5 |
| Si | = 2,9 - 3,2 |
| W | = 2,4 - 2,8 |
| Rest | = Eisen |
Verunreinigungen bzw. unspezifizierte Legierungselemente bis zu 3.

2. Schaufellagerring nach Anspruch 1, mit der folgenden Legierungszusammensetzung mit Angaben der einzelnen Legierungselemente jeweils in Gewichts-%
| | |
|---|---|
| C | = 0,4 - 0,6 |
| Cr | = 18,5 - 20,5 |
| Nb | = 1,4 - 1,8 |
| Ni | = 12,5 - 14 |
| S | = 0,25 - 0,45 |
| Si | = 2,9 - 3,15 |
| W | = 2,4 - 2,8 |
| Rest | = Eisen |
Verunreinigungen bzw. unspezifizierte Legierungselemente bis zu 3.

3. Schaufellagerring nach Anspruch 1, mit der folgenden Legierungszusammensetzung mit Angaben der einzelnen Legierungselemente jeweils in Gewichts-%
| | |
|---|---|
| C | = 0,4 - 0,6 |
| Cr | = 24,5 - 26,5 |
| Nb | = 1,4 - 1,8 |
| Ni | = 19,5 - 21,5 |
| S | = 0,25 - 0,45 |
| Si | = 2,9 - 3,15 |
| W | = 2,4 - 2,8 |
| Rest | = Eisen |
Verunreinigungen bzw. unspezifizierte Legierungselemente bis zu 3.

## Claims

1. A blade mounting ring of a turbocharger having a variable turbine geometry and turbine blades adjustable in the blade mounting ring on an internal combustion engine, comprising an austenitic iron matrix alloy
- having a sulfur content to achieve a solid lubricant effect on its bearing surfaces, and
- having an amount of 1 to 6 percent by weight (wt%) of one or more alloy elements such as tungsten (W), cobalt (Co), niobium (Nb), rhenium (Re), molybdenum (Mo), tantalum (Ta), vanadium (V), hafnium (Hf), yttrium (Y), zirconium (Zr) and/or comparable high-melting alloy elements,
- and having the following alloy composition with the amounts of the individual alloy elements, each given in percent by weight (wt%):
| | |
|---|---|
| C | = 0.4-0.6 |
| Cr | = 18-27 |
| Nb | = 1.4-1.8 |
| Ni | = 12-22 |
| S | = 0.2-0.5 |
| Si | = 2.9-3.2 |
| W | = 2.4-2.8 |
| remainder | = iron |
impurities and/or unspecified alloy elements up to 3.

2. The blade mounting ring according to Claim 1, having the following alloy composition with the amounts of the individual alloy elements, each given in percent by weight (wt%):
| | |
|---|---|
| C | = 0.4-0.6 |
| Cr | = 18.5-20.5 |
| Nb | = 1.4-1.8 |
| Ni | = 12.5-14 |
| S | = 0.25-0.45 |
| Si | = 2.9-3.15 |
| W | = 2.4-2.8 |
| remainder | = iron |
impurities and/or unspecified alloy elements up to 3.

3. The blade mounting ring according to Claim 1, having the following alloy composition with the amounts of the individual alloy elements, each given in percent by weight (wt%):
| | |
|---|---|
| C | = 0.4-0.6 |
| Cr | = 24.5-26.5 |
| Nb | = 1.4-1.8 |
| Ni | = 19.5-21.5 |
| S | = 0.25-0.45 |
| Si | = 2.9-3.15 |
| W | = 2.4-2.8 |
| remainder | = iron |
impurities and/or unspecified alloy elements up to 3.

## Revendications

1. Logement de palier pour ailettes d'un turbocompresseur à géométrie de turbine variable, les ailettes de turbine pouvant à cet effet être ajustées au sein dudit logement de palier et le turbocompresseur faisant partie d'un moteur à combustion interne d'un véhicule automobile, constitué d'un alliage à matrice de fer austénitique
- la surface de palier étant pourvue d'une proportion suffisante de soufre pour obtenir un effet de lubrifiant solide et
- la proportion d'un ou de plusieurs éléments d'alliage choisis parmi le tungstène (W), le cobalt (Co), le niobium (Nb), le rhénium (Re), le molybdène (Mo), le tantale (Ta), le vanadium (V), l'hafnium (Hf), l'yttrium (Y), le zirconium (Zr) et/ou parmi d'autres éléments d'alliage à point de fusion élevé étant comprise entre 1 et 6 % en poids et l'alliage étant composé comme suit, la proportion de chacun des éléments d'alliage étant exprimée en % en poids
| | |
|---|---|
| C | = 0,4 - 0,6 |
| Cr | = 18 - 27 |
| Nb | = 1,4 - 1,8 |
| Ni | = 12 - 22 |
| S | = 0,2 - 0,5 |
| Si | = 2,9 - 3,2 |
| W | = 2,4 - 2,8 |
| le reste | = fer |
impuretés et/ou éléments d'alliage non spécifiés : inférieur ou égal à 3.

2. Logement de palier pour ailettes selon la revendication 1, l'alliage étant composé comme suit, la proportion de chacun des éléments d'alliage étant exprimée en % en poids
| | |
|---|---|
| C | = 0,4 - 0,6 |
| Cr | = 18,5 - 20,5 |
| Nb | = 1,4 - 1,8 |
| Ni | = 12,5 - 14 |
| S | = 0,25 - 0,45 |
| Si | = 2,9 - 3,15 |
| W | = 2,4 - 2,8 |
| le reste | = fer |
impuretés et/ou éléments d'alliage non spécifiés : inférieur ou égal à 3.

3. Logement de palier pour ailettes selon la revendication 1, l'alliage étant composé comme suit, la proportion de chacun des éléments d'alliage étant exprimée en % en poids
| | |
|---|---|
| C | = 0,4 - 0,6 |
| Cr | = 24,5 - 26,5 |
| Nb | = 1,4 - 1,8 |
| Ni | = 19,5 - 21,5 |
| S | = 0,25 - 0,45 |
| Si | = 2,9 - 3,15 |
| W | = 2,4 - 2,8 |
| le reste | = fer |
impuretés et/ou éléments d'alliage non spécifiés : inférieur ou égal à 3.
